# EUROPÄISCHE PATENTSCHRIFT

(11) **EP 0 407 752 B1**
(45) Veröffentlichungstag und Bekanntmachung des Hinweises auf die Patenterteilung: **20.07.1994**
(21) Anmeldenummer: 90111255.7
(22) Anmeldetag: 14.06.1990
(51) Int. Cl.: G03C 7/42, G03C 5/44

(54) **Granuliertes, farbfotografisches Bleichmittel und seine Herstellung**
Granulated colour photographic bleaching agent and its preparation
Agent de blanchiment granulé pour la photographie en couleur et sa préparation

(30) Priorität: 27.06.1989 DE 3920921
(43) Veröffentlichungstag der Anmeldung: 16.01.1991
(73) Patentinhaber: Agfa-Gevaert AG, 51373 Leverkusen (DE)
(72) Erfinder: Kühnert, Peter, Dr., D-5090 Leverkusen 3 (DE)

(56) Entgegenhaltungen:
- EP-A- 0 131 269
- EP-A- 0 358 034
- GB-A- 1 474 112
- PATENT ABSTRACTS OF JAPAN vol. 5, no. 17 (P-47)(689) 31 Januar 1981,& JP-A-55 144241 (CHIYUUGAI SHIYASHIN YAKUHIN KK) 11 November 1980,

## Beschreibung

Die vorliegende Erfindung betrifft ein granuliertes, farbfotografisches Bleichmittel und ein Verfahren zur Herstellung eines solchen Bleichmittels, das rasch aufgelöst werden kann.

Farbfotografische Bleichmittel enthalten üblicherweise eine Reihe von festen, wasserlöslichen Bestandteilen, z.B. die eigentliche Bleichsubstanz, Rehalogenierungsmittel, Komplexbildner, Alkalispender und Korrosionsschutzmittel. Geeignete Konfektionierungen dieser Bleichmittel sind Pulver und Flüssigkonzentrate, wobei sich letztere im Laufe der Jahre mehr und mehr durchgesetzt haben, da sie sich leichter dosieren lassen als Pulver. Andererseits sind flüssige Konfektionierungen wegen des Wasserballastes, der unerwünschte Kosten verursacht, nachteilig.

Aufgabe der Erfindung ist es, eine feste Konfektionierung eines farbfotografischen Bleichmittels zur Verfügung zu stellen, die gut dosierbar und schnell löslich ist.

Diese Aufgabe wird mit Bleichmitteln in granulierter Form gelöst, wobei der mittlere Teilchendurchmesser der Granulate 150 bis 3000 »m beträgt.

Ein Gegenstand der Erfindung ist somit ein farbfotografisches Bleichmittel enthaltend in Form eines Granulates mit einem mittleren Teilchendurchmesser von 150 bis 3000 »m einen Eisen(III)-Komplex oder ein Eisen(III)-Komplexsalz und ein Rehalogenierungsmittel.

Weiterhin können die Granulate Korrosionsschutzmittel, beispielsweise Natriumnitrat, Komplexbildner, z.B. Ethylendiamintetraessigsäure (EDTA), Propylendiamintetraessigsäure (PDTA), Diethylentriaminpentaessigsäure (DTPA) und Nitroessigsäure (NTA), und Mittel zur Einstellung des gewünschten pH-Wertes, z.B. Natriumcarbonat, enthalten.

Als Fe(III)-Komplexe bzw. Komplexsalze kommen die Fe(III)-Komplexe, bzw. Fe(III)-Komplexsalze von EDTA, PDTA, DTPA und NTA, z.B. die Alkali- und Ammonium-Komplexsalze, insbesondere die Na- und NH₄-Komplexsalze in Betracht. Geeignete Rehalogenierungsmittel sind Alkali- und Ammoniumhalogenide, z.B. NaBr, KBr, NH₄Br und NaCl.

Der Eisen(III)-komplex oder das Eisen(III)-komplex-Salz macht vorzugsweise 20 bis 50 Gew.-% des fertigen Granulates; das Rehalogenierungsmittel macht vorzugsweise 40 bis 70 Gew.-% des fertigen Granulates aus.

Es wurde weiterhin gefunden, daß sich diese granulierte Zusammensetzung herstellen läßt, indem man alle festen Bestandteile mischt und so mahlt, daß das Maximum der Teilchendurchmesserverteilungskurve unter 10 »m liegt, die gemahlenen Teilchen einer Pulveragglomeration unterwirft und die Granulate im Vakuum trocknet.

Gegenstand der Erfindung ist somit auch ein Verfahren zur Herstellung einer granulierten Zubereitung der festen Bestandteile eines farbfotografischen Bleichmittels, dadurch gekennzeichnet, daß man die festen Bestandteile des Bleichmittels mischt, auf eine Teilchengröße <10 »m mahlt, anschließend gegebenenfalls unter Zusatz einer Granulierflüssigkeit und eines Bindemittels einer Pulveragglomeration unterwirft und im Vakuum trocknet.

Die so hergestellten Granulate der festen Bestandteile eines farbfotografischen Bleichmittels sind mechanisch stabil, von einheitlicher Korngröße, zeigen eine große Lösungsgeschwindigkeit und unbegrenzte Haltbarkeit, sind staubfrei und rieselfähig.

Die Zerkleinerung der festen Bestandteile auf Partikelgrößen <10 »m erfolgt üblicherweise durch Strahlmahlen. Die Pulveragglomeration wird vorzugsweise in einem Wirbelbett durchgeführt, wobei man den zu agglomerierenden Partikeln gegebenenfalls Granulierflüssigkeit, beispielsweise 200 ml Wasser pro kg Pulver, zusetzt und gegebenenfalls etwas Bindemittel, beispielsweise Maisstärke.

### Beispiel

Bleichbad-Granulat zur Verarbeitung von Colornegativfilmen.

Zur Herstellung eines Granulats für jeweils 10 Liter gebrauchsfertige Lösung des Bleichbad-Replenishers werden folgende Chemikalien gemischt:

| | | |
|---|---|---|
| 1. | Eisen-Ammonium-EDTA | 1.200 g |
| 2. | Ammoniumbromid | 1.650 g |
| 3. | Natriumnitrat | 200 g |
| 4. | EDTA-Säure | 25 g |
| 5. | Ammoniumcarbonat | 37 g |

Die Mischung wird auf einer Luftstrahlmühle gemahlen, bis der mittlere Teilchendurchmesser des gemahlenen Produkts bei 5 »m liegt.

Das Mahlgut wird in Portionen von je etwa 600 Gramm auf einem handelsüblichen Wirbelschicht-Granulator (Strea 1-Laborgerät der Firma Aeromatic, Bubendorf/Schweiz) granuliert.

Dazu werden 130 ml Wasser als Granulierflüssigkeit in 3 min aufgesprüht. Das Aufsprühen muß in mehreren Intervallen geschehen, damit eine möglichst gleichmäßige Kornverteilung eintritt.

Nach dem Granulieren wird im selben Gerät durch Erwärmen der Fluidisierungsluft auf 60°C 4 bis 5 min lang getrocknet. Geringe Menge von Überkorn > 2 mm werden durch Sieben entfernt Danach wird das Granulat noch 90 min bei Raumtemperatur im Vakuum getrocknet.

Das Granulat ist staubfrei, rieselfähig und von gelbbrauner Farbe. Es löst sich unter Rühren in Wasser von 25°C innerhalb von etwa 45 sec zu einer klaren, dunkelroten Lösung. Für einen Liter gebrauchsfertiger Lösung benötigt man 311 Gramm Granulat.

Das Granulat entspricht in seinen photographischen Eigenschaften genau einem nicht granulierten Produkt.

Eingeschweißt im alukaschierten Beutel ist es unbegrenzt haltbar.

## Patentansprüche

1. Farbfotografisches Bleichmittel enthaltend in Form eines Granulates mit einem mittleren Teilchendurchmesser von 150 bis 3000 »m einen Eisen(III)-Komplex oder ein Eisen(III)-Komplexsalz und ein Rehalogenierungsmittel.

2. Farbfotografisches Bleichmittel nach Anspruch 1, bei dem der Eisen(III)-komplex oder das Eisen(III)-komplexsalz 20 bis 50 Gew.-% des fertigen Granulates und das Rehalogenierungsmittel 40 bis 70 Gew.-% des fertigen Granulates ausmachen.

3. Verfahren zur Herstellung einer granulierten Zubereitung der festen Bestandteile eines farbfotografischen Bleichmittels, dadurch gekennzeichnet, daß man die festen Bestandteile des Bleichmittels mischt, auf eine Teilchengröße <10 »m mahlt, anschließend gegebenenfalls unter Zusatz einer Granulierflüssigkeit und eines Bindemittels einer Pulveragglomeration unterwirft und im Vakuum trocknet.

## Claims

1. A colour photographic bleach containing an iron(III) complex or an iron(III) complex salt and a rehalogenating agent in the form of granules with an average particle diameter of 150 to 3,000 »m.

2. A colour photographic bleach as claimed in claim 1, in which the iron(III) complex or the iron(III) complex salt makes up 20 to 50% by weight of the granules while the rehalogenating agent makes up 40 to 70% by weight of the granules.

3. A process for the production of a granulated preparation of the solid constituents of a colour photographic bleach, characterized in that the solid constituents of the bleach are mixed, ground to a particle size of < 10 »m, subsequently subjected to powder agglomeration, optionally in the presence of a granulation liquid and a binder, and dried in vacuo.

## Revendications

1. Agent de blanchiment pour photographie en couleur, contenant, sous forme d'un granulat ayant un diamètre particulaire moyen de 150 à 3000 »m, un complexe de fer-(III) ou un sel de complexe de fer (III) et un agent de réhalogénation.

2. Agent de blanchiment pour photographie en couleur selon la revendication 1, dans lequel le complexe de fer (III) ou le sel complexe de fer (III) représente 20 à 50 % du poids du granulat terminé et l'agent de réhalogénation représente 40 à 70 % du poids du granulat terminé.

3. Procédé de préparation d'une composition granulée des constituants solides d'un agent de blanchiment pour photographie en couleur, procédé caractérisé en ce qu'on mélange les constituants solides de l'agent de blanchiment, on les moud jusqu'à une grosseur de particule inférieure à 10 »m, puis, avec addition éventuelle d'un liquide pour granulation et d'un liant, on les soumet à une agglomération de poudre et on les sèche sous vide.
